# FASCICULE DE BREVET EUROPEEN

(11) **EP 0 906 961 B1**
(45) Date de publication et mention de la délivrance du brevet: **04.09.2002**
(21) Numéro de dépôt: 98402383.8
(22) Date de dépôt: 28.09.1998
(51) Int. Cl.: C21D 8/04, C22C 38/00

(54) **Procédé de fabrication d'une bande de tôle d'acier pour la réalisation d'emballages métalliques par emboutissage et tôle d'acier obtenue**
Verfahren zum Herstellen von Stahlband für die Produktion metallischer Verpackungen durch Tiefziehen und also hergestelltes Stahlband
Process for manufacturing steel strip for making metal containers by deep drawing and steel strip obtained

(30) Priorité: 03.10.1997 FR 9712375
(43) Date de publication de la demande: 07.04.1999
(73) Titulaire: SOLLAC, 92800 Puteaux (FR)
(72) Inventeur: Sardoy, Véronique, 57070 Metz (FR); Jouvenel, Jean-Claude, 44610 Basse Indre (FR); Ouvrard, Jacques, 44100 Nantes (FR)
(74) Mandataire: Bouget, Lucien

(56) Documents cités:
- EP-A- 0 393 508
- EP-A- 0 718 411
- FR-A- 2 145 057
- FR-A- 2 236 009
- PATENT ABSTRACTS OF JAPAN vol. 006, no. 158 (C-120), 19 août 1982 & JP 57 079122 A (NIPPON STEEL CORP), 18 mai 1982
- PATENT ABSTRACTS OF JAPAN vol. 005, no. 067 (C-053), 7 mai 1981 & JP 56 016650 A (KAWASAKI STEEL CORP), 17 février 1981

## Description

L'invention concerne un procédé de fabrication d'une bande de tôle d'acier pour la réalisation d'emballages métalliques et la tôle obtenue par le procédé.

Pour la fabrication par emboutissage de produits d'emballage en acier tels que des boîtes pour produits alimentaires ou pour boissons, on utilise des flans découpés dans des tôles minces dont les caractéristiques doivent être adaptées au procédé de formage par emboutissage et qui doivent présenter des caractéristiques mécaniques requises en fonction de leur utilisation.

Il peut être nécessaire d'obtenir des tôles présentant de fortes caractéristiques mécaniques, en particulier une résistance mécanique et une limite élastique élevées pour réaliser des fonds ou des corps de boîtes métalliques ayant une très bonne tenue, même dans le cas de tôles très minces pour la réalisation de certains emballages.

Il est connu en particulier de fabriquer des tôles pour emballages dites de qualité double réduction (DR) dont la résistance mécanique est supérieure ou égale à 550 MPa. Ces bandes de tôle sont obtenues à partir de tôles à chaud, en réalisant successivement un premier laminage à froid, un recuit, généralement en continu, de la tôle laminée à froid, puis un second laminage à froid comportant deux passes successives généralement réalisées sur un laminoir skin-pass.

Toutefois, les caractéristiques mécaniques élevées des tôles sont obtenues au détriment de l'aptitude au formage de ces tôles, en sortie de la seconde passe du laminage à froid final. Il est souhaitable de remédier à cet inconvénient.

En particulier, il serait souhaitable d'obtenir des tôles à hautes caractéristiques mécaniques présentant une bonne aptitude à l'emboutissage au rétreint.

Le niveau des caractéristiques mécaniques de la tôle qui est obtenu à l'issue du second laminage à froid est fonction du taux de réduction ou de l'allongement de la tôle obtenu au cours des deux passes du second laminage.

Bien entendu pour des allongements importants, l'écrouissage de la tôle qui est élevé s'accompagne d'une aptitude au formage médiocre.

Le procédé de double réduction, qui met en oeuvre un second laminage à froid en deux passes après le recuit des tôles, a été appliqué à des nuances d'acier pour emballages aussi bien du type à ultra bas carbone (ULC) dont la teneur en carbone est inférieure à 0,008% qu'à des aciers d'autres types, par exemple à des aciers à bas aluminium renitrurés renfermant de 8 à 16 millièmes pour cent d'azote.

Dans tous les cas, l'obtention des caractéristiques mécaniques plus élevées se traduit par une diminution de l'aptitude au formage.

Un tel procédé de fabrication de tôle en acier à ultra bas carbone est décrit dans le EP 0718 411.

Le but de l'invention est de proposer un procédé de fabrication d'une bande de tôle d'acier pour la réalisation d'emballages métalliques permettant d'obtenir des caractéristiques mécaniques au moins aussi élevées que dans le cas des procédés de fabrication à double réduction, avec un écrouissage plus faible de la tôle et donc une meilleure aptitude au formage aussi bien dans le cas d'un acier ULC que dans le cas d'un acier à bas aluminium renitruré.

Le procédé de l'invention comportant un vieillissement dans des conditions définies entre les deux passes du second laminage qui sont effectuées avec des taux d'allongement contrôlés, est réalisé selon la revendication 1 dans le cas des aciers ULC et selon la revendication 4, dans le cas des aciers à bas aluminium renitrurés.

Afin de bien faire comprendre l'invention, on va maintenant décrire, à titre d'exemples non limitatifs, en se reportant aux figures jointes en annexe, la fabrication d'une bande de tôle par le procédé suivant l'invention, dans deux cas où la bande de tôle est en acier calmé à l'aluminium, sans élément carburigène et/ou nitrurigène, dans un premier cas, en acier ultra bas carbone et, dans un second cas, en acier à bas aluminium renitruré.

Exemple 1 : cas d'un acier à ultra bas carbone ULC.

Les aciers à ultra bas carbone sont généralement caractérisés par une composition chimique telle que définie ci-dessous :
- carbone ≤ 0,006 %,
- silicium ≤ 0,02 %,
- 0,15 % ≤ manganèse ≤ 0,25 %,
- soufre ≤ 0,015 %,
- phosphore ≤ 0,017 %,
- azote ≤ 0,006 %,
- aluminium entre 0,02 % et 0,04 %,
le reste étant du fer et des impuretés résultant de l'élaboration.

On a élaboré un acier ULC renfermant en particulier (en millièmes de pour cent) C = 3,5 ; N = 6,5 ; Mn = 185 et Al = 33. L'acier a été coulé en continu sous forme d'une brame qui a été laminée à chaud. La bande laminée à chaud a subi un premier laminage à froid pour la transformer en une ébauche d'une épaisseur de 0,24 mm.

L'ébauche a été soumise à un second laminage à froid dans un laminoir skin-pass.

On se reportera au tableau I indiquant les traitements effectués sur la tôle, au cours du second laminage à froid.

**TABLEAU I**

| Réf tôles | Allongt 1^{ère} passe | TT | Re (MPa) | Allongt 2^{e} passe | Allongt total | Re (Mpa) sortie SP | Re (MPa) après 200°C/20mn |
|---|---|---|---|---|---|---|---|
| A | | | | | 43 % | 562 | 606 |
| B | 31 % | | 527 | 9 % | 43 % | 558 | 610 |
| C | 31 % | 20°C/10J | 568 | 9 % | 43 % | 594 | 648 |
| E | 31 % | 75°C/3h | 552 | 9 % | 43 % | 616 | 665 |
| F | 31 % | 200°C/20mn | 565 | 9% | 43 % | 616 | 668 |
| G | 31 % | 20°C/3j | 560 | 9 % | 43 % | 589 | 621 |

Les tôles désignées par les références A et B n'ont pas été soumises à un traitement suivant l'invention. Les tôles A et B obtenues à l'issue du second laminage à froid au skin-pass sont désignées comme tôles comparatives.

En revanche, les tôles désignées sous les références C, E, F et G ont été soumises, selon le procédé de l'invention, à un second laminage à froid en deux passes avec vieillissement entre les deux passes de laminage au skin-pass.

Dans tous les cas, l'allongement total de la tôle est de 43 %, cet allongement étant obtenu en une seule passe dans le cas de la tôle A.

L'allongement est obtenu en deux passes (respectivement 31 % et 9 % d'allongement), sans traitement de vieillissement intermédiaire entre les deux passes, dans le cas de la tôle B.

La tôle C est soumise à un vieillissement de 10 jours à 20°C entre les deux passes du laminage à froid.

Un traitement thermique de vieillissement d'une durée de 3 heures à 75 °C est effectué sur la tôle E entre les deux passes du laminage à froid final avec des allongements de 31 et 9 %.

Un traitement de vieillissement à 200°C pendant 20 minutes est effectué entre les deux passes du laminage à froid final au skin-pass (allongements de 31 et 9 %) dans le cas de la tôle F et la tôle G est soumise à un vieillissement de trois jours à 20°C entre les deux passes du laminage final.

On a mesuré la limite élastique des tôles en MPa, à l'issue du traitement thermique après la première passe du laminage à froid au skin-pass, lorsque deux passes de laminage sont réalisées (tôles B à G) ; les limites élastiques correspondantes sont reportées dans la quatrième colonne du tableau I.

On a également mesuré les limites élastiques des tôles immédiatement en sortie du skin-pass (7^{ème} colonne du tableau I) et après un maintien de 20 minutes à 200°C de la tôle après sa sortie du skin-pass (8^{ème} colonne du tableau I).

Il apparaît que dans tous les cas l'allongement important de la tôle au cours du second laminage effectué au skin-pass (43 %) permet d'obtenir, en sortie du skin-pass, une limite élastique élevée toujours supérieure à 550 MPa, cette limite élastique étant supérieure à 600 MPa après 20 minutes à 200°C.

Pour le même taux d'allongement total, les limites élastiques obtenues sont légèrement supérieures, lorsque le laminage final au skin-pass est réalisé en deux passes (avec des taux d'allongement respectivement de 31 % et 9 %). La tôle B qui est réalisée avec un second laminage en deux passes présente donc des caractéristiques mécaniques, après 20 minutes à 200°C, légèrement supérieures à la tôle A réalisée par un second laminage en une seule passe.

Selon l'invention, une amélioration supplémentaire est apportée par un traitement de vieillissement entre les deux passes de laminage du laminage final.

Comme il est visible à la quatrième colonne du tableau I, la limite élastique entre les deux passes de laminage est considérablement accrue par un traitement de vieillissement, comme il apparaît en comparant les limites élastiques des tôles C à G à la limite élastique de la tôle B.

On ne décèle pas de différence notable entre un vieillissement à une température modérée de 75°C pendant trois heures et un vieillissement à une température plus élevée de 200°C pendant 20 minutes.

Après la seconde passe de laminage, les limites élastiques, immédiatement à la sortie du skin-pass ou après 20 minutes à 200°C, sont encore accrues du fait de l'écrouissage apporté par la seconde passe de laminage.

Les limites élastiques finales obtenues sur les tôles C à G dont l'élaboration est réalisée suivant l'invention sont sensiblement plus élevées que les limites élastiques finales des tôles A et B obtenues par un procédé de deuxième laminage en une passe (tôle A) ou de deuxième laminage en deux passes (tôle B) selon l'art antérieur, le taux d'allongement total étant identique dans tous les cas.

Le procédé suivant l'invention permet donc d'obtenir, pour un écrouissage total de la tôle identique, des caractéristiques mécaniques supérieures. Du fait que l'aptitude au formage de la tôle et en particulier l'aptitude à l'emboutissage dépendent de l'écrouissage, on peut obtenir des tôles présentant en même temps des caractéristiques de formage satisfaisantes et des caractéristiques mécaniques élevées.

Il serait également possible d'obtenir des tôles ayant les mêmes caractéristiques mécaniques que des tôles obtenues par un procédé classique de fabrication à double réduction, avec un allongement total et donc un écrouissage inférieur, en pratiquant un vieillissement entre deux passes du laminage final. Pour des caractéristiques mécaniques données, on améliore, dans ce cas, l'aptitude au formage des tôles.

De manière générale, dans le cas d'acier à ultra bas carbone, on peut effectuer le vieillissement à une température ambiante de l'ordre de 20°C pendant une durée de 3 à 10 jours, à une température modérée comprise entre 50°C et 100°C pendant une durée de 1 à 5 heures, ou encore, à une température plus élevée, comprise entre 150°C et 300°C, pendant une durée comprise entre 10 minutes et 1 heure. Par exemple, on peut effectuer le traitement de vieillissement à une température de l'ordre de 75°C pendant une durée de 3 heures ou à une température de l'ordre de 200°C pendant une durée de l'ordre de 20 minutes (tôle F).

### Exemple 2

On a élaboré un acier à bas aluminium renitruré renfermant en particulier (en millièmes de pour cent) C = 64 ; N = 9,1 ; Mn = 285 et Al = 15. On réalise une bande laminée à chaud puis on lamine la bande par un procédé à double réduction dont le laminage final au skin-pass est réalisé avec un allongement total de 28 %.

Comme il est visible au tableau II, on a réalisé l'élaboration de quatre tôles ayant la composition donnée ci-dessus par un procédé à double réduction dont le deuxième laminage à froid est réalisé au skin-pass avec un taux d'allongement de 28 %.

**TABLEAU II**

| Réf tôles | Allongt 1^{ère} passe | TT | Re (MPa) | Allongt 2^{ème} passe | Allongt total | Re (MPa) Sortie SP |
|---|---|---|---|---|---|---|
| A' | | | | | 28 % | 570 |
| B' | 20 % | 20°C/3j | 601 | 6 % | 28 % | 595 |
| C' | 20 % | 75°C/10h | 600 | 6% | 28 % | 635 |
| D' | 20 % | 200°C/20mn | 630 | 6 % | 28 % | 625 |

La tôle 1' est réalisée par un procédé d'élaboration suivant l'art antérieur alors que les tôles B', C' et D' sont réalisées par un procédé selon l'invention.

Dans le cas de la tôle A', le second laminage à froid est réalisé en une seule passe avec un taux d'allongement de 28 %.

La limite élastique de la tôle à la sortie du skin-pass est de 570 MPa.

Les tôles B', C' et D' ont été réalisées par un procédé suivant l'invention dans lequel le second laminage à froid est réalisé en deux passes (20% et 6 % d'allongement respectivement) avec un traitement thermique de vieillissement entre les deux passes.

Les procédés d'élaboration des tôles B', C' et D' se distinguent par les conditions dans lesquelles est réalisé le traitement thermique entre les deux passes du laminage final.

La tôle B' a été vieillie à une température ambiante de 20°C pendant trois jours. La tôle C' a été vieillie à une température modérée de 75°C pendant 10 heures et la tôle D' a été vieillie à une température supérieure de 200°C pendant 20 minutes.

Les limites élastiques obtenues à la sortie du skin-pass après la seconde passe de laminage produisant un allongement de 6 % sont toutes supérieures à la limite élastique de la tôle A' obtenue par un laminage au skin-pass en une seule passe.

Bien qu'un vieillissement de longue durée à la température ambiante soit satisfaisant (tôle B'), il est préférable de réaliser le vieillissement à une température plus élevée, pendant une durée plus courte.

De manière générale, il apparaît que le vieillissement intermédiaire est d'autant plus rapide que la température de vieillissement est élevée. Cependant, un vieillissement significatif peut être obtenu à la température ambiante.

On a pu montrer que le vieillissement intermédiaire entre les deux passes du laminage à froid final est d'autant plus important et rapide que la teneur des éléments dans l'acier après recuit et en particulier après recuit continu, est plus importante. On a également pu montrer que le vieillissement intermédiaire était d'autant plus important et rapide que le taux d'allongement ou de réduction au cours de la première passe du second laminage à froid était important. On a donc intérêt à effectuer la première passe à un taux de réduction élevé et la seconde passe à un taux de réduction plus faible pour un taux de réduction total donné.

L'amélioration des caractéristiques mécaniques des tôles du fait du traitement de vieillissement entre les deux passes du laminage à froid final peut être expliquée par les mécanismes décrits ci-après :

Au cours de la première passe de laminage au skin-pass, on crée un réseau de dislocations dans la tôle et au cours du traitement de vieillissement ultérieur, les éléments tels que le carbone et l'azote diffusent dans l'acier et réalisent l'ancrage des dislocations pour constituer un premier réseau de dislocations.

Au cours de la seconde passe de laminage au skin-pass, on crée un nouveau réseau de dislocations ou second réseau de dislocations.

Pour un même taux de déformation total au skin-pass, on obtient une configuration tout-à-fait nouvelle du réseau des dislocations dans la tôle.

Cette nouvelle configuration du réseau de dislocations permet d'expliquer l'obtention d'une meilleure aptitude au formage pour des caractéristiques mécaniques déterminées ou l'obtention de caractéristiques mécaniques supérieures en maintenant une bonne aptitude au formage.

L'invention s'applique à tous les aciers pour tôles Al-K, c'est-à-dire les aciers calmés à l'aluminium, sans éléments carburigènes et/ou nitrugigènes, lorsque ces aciers pour tôles sont recuits en continu.

L'acier s'applique en particulier aux aciers à bas aluminium renitruré ayant la composition pondérale suivante :
carbone compris entre 0,05 et 0,08 %,
manganèse compris entre 0,200 et 0,450 %,
aluminium < 0,020 %,
azote compris entre 0,008 et 0,016 %,
soufre < 0,020 %,
silicium < 0,020 %,
le reste étant constitué par du fer et des éléments résiduels.

Dans ce cas, le traitement de vieillissement peut être réalisé à une température proche de 20°C, pendant une durée de 3 à 10 jours, ou à une température modérée comprise entre 50 et 100°C pendant une durée de 5 à 15 heures, ou encore, à une température plus élevée comprise entre 150 et 300°C pendant une durée comprise entre 10 minutes et une heure.

L'invention s'applique également aux aciers à ultra bas carbone dont la composition générale est donnée plus haut.

Les tôles obtenues par le procédé de l'invention peuvent être utilisées dans toutes les applications des tôles pour emballage de qualité DR. En particulier, les tôles peuvent être découpées pour la réalisation de flans destinés à la fabrication de corps ou de fonds de boîtes deux ou trois pièces à fortes caractéristiques mécaniques.

Du fait de leurs caractéristiques mécaniques améliorées, les tôles obtenues par le procédé de l'invention peuvent être utilisées dans des épaisseurs plus faibles.

L'invention ne se limite pas aux modes de réalisation qui ont été décrits.

Le taux d'allongement total au cours du second laminage à froid peut être différent des taux d'allongement indiqués plus haut. De même, la répartition des pourcentages d'allongement entre la première et la seconde passe du second laminage à froid peut être différente des répartitions indiquées plus haut.

Dans le cas d'un acier à ultra bas carbone, on effectue de préférence le second laminage à froid avec un taux d'allongement compris entre 25 % et 35 % au cours de la première passe de laminage et avec un taux d'allongement inférieur à 15 % et de préférence compris entre 5 % et 10 % pendant la seconde phase de laminage.

Dans le cas d'un acier à bas aluminium renitruré, on effectue de préférence le second laminage avec un taux d'allongement compris entre 15 % et 25 % pendant la première passe de laminage et un taux inférieur à 10 % pendant la seconde passe du second laminage à froid.

Dans le cas d'un acier à bas aluminium renitruré, on effectue de préférence le second laminage avec un taux d'allongement compris entre 15 % et 25 % pendant la première passe de laminage et un taux inférieur à 10 %, pendant la seconde passe du second laminage à froid.

## Revendications

1. Procédé de fabrication d'une bande de tôle d'acier pour la réalisation d'emballages métalliques par emboutissage, dans lequel :
- on élabore une bande laminée à chaud en un acier à ultra bas carbone ayant la composition chimique pondérale suivante :
- carbone ≤ 0,006%
- silicium ≤ 0,02%
- 0,15% ≤ manganèse ≤ 0,25%
- soufre ≤ 0,015%
- phosphore ≤ 0,017%
- azote ≤ 0,006%
- aluminium entre 0,02% et 0,04%,
le reste étant du fer et des impuretés résultant de l'élaboration,
- on effectue un premier laminage à froid de la bande laminée à chaud pour obtenir une ébauche,
- on soumet l'ébauche à un recuit de recristallisation en continu,
- on effectue un second laminage à froid de l'ébauche en au moins deux passes pour obtenir la bande de tôle pour emballage à son épaisseur finale,
- le second laminage à froid étant réalisé avec un taux d'allongement compris entre 25% et 35% au cours de la première passe de laminage et avec un taux d'allongement inférieur à 15% et de préférence compris entre 5 et 10%, pendant la seconde phase du laminage,
- et, entre les deux passes du second laminage à froid, on soumet la bande de tôle d'acier à un vieillissement,
**caractérisé par le fait qu'**on effectue le traitement de vieillissement soit à une température ambiante d'environ 20°C pendant une durée de 3 à 10 jours, soit à une température modérée comprise entre 50° et 100°C pendant une durée de 1 à 5 heures ou encore à une température plus élevée comprise entre 150° et 300°C pendant une durée comprise entre 10 minutes et 1 heure.

2. Procédé suivant la revendication 1, **caractérisé par le fait qu'**on réalise le vieillissement à une température modérée de l'ordre de 75°C pendant une durée de l'ordre de trois heures.

3. Procédé suivant la revendication 1, **caractérisée par le fait qu'**on réalise le vieillissement à une température de l'ordre de 200°C pendant une durée de l'ordre de 20 minutes.

4. Procédé de fabrication d'une bande de tôle d'acier pour la réalisation d'emballages métalliques par emboutissage, dans lequel :
- on élabore une bande laminée à chaud en un acier à bas aluminium renitruré ayant la composition pondérale suivante :
- carbone compris entre 0,05 et 0,08%
- manganèse compris entre 0,200 et 0,450%
- aluminium < 0,020%
- azote compris entre 0,008 et 0,016%,
- soufre < 0,020%
- silicium < 0,020% le reste étant constitué par du fer et des éléments résiduels,
- on effectue un premier laminage à froid de la bande laminée à chaud pour obtenir une ébauche,
- on soumet l'ébauche à un recuit de recristallisation en continu,
- on effectue un second laminage à froid de l'ébauche en au moins deux passes pour obtenir la bande de tôle pour emballage à son épaisseur finale,
- et, entre les deux passes du second laminage à froid on soumet la bande de tôle d'acier à un vieillissement,
**caractérisé par le fait qu'**on effectue le second laminage à froid avec un taux d'allongement compris entre 15 et 25% pendant la première passe du second laminage et un taux inférieur à 10% pendant la seconde passe du second laminage à froid et, qu'on réalise le vieillissement soit à une température ambiante d'environ 20°C pendant une durée de 3 à 10 jours, soit à une température modérée comprise entre 50 et 100°C pendant une durée de 5 à 15 heures, soit encore à une température plus élevée comprise entre 150 et 300°C pendant une durée comprise entre 10 minutes et 1 heure.

5. Bande de tôle en acier à bas aluminium renitruré pour la réalisation d'emballages métalliques par emboutissage présentant à la fois de fortes caractéristiques mécaniques et une bonne aptitude au formage, du type à double réduction, avec un second laminage à froid en deux passes, **caractérisée par le fait que** l'acier à bas aluminium renitruré présente la composition pondérale suivante :
- carbone compris entre 0,05 et 0,08%
- manganèse compris entre 0,200 et 0,450%
- aluminium < 0,020%
- azote compris entre 0,008 et 0,016%,
- soufre < 0,020%
- silicium < 0,020%,
le reste étant constitué par du fer et des éléments résiduels,
et qu'elle possède un premier réseau de dislocations ancrées par des éléments en solution constitués par l'un au moins des éléments carbone et azote et un second réseau de dislocations superposé au premier réseau de dislocations.

## Patentansprüche

1. Verfahren zur Herstellung eines Stahlblechbandes zur Herstellung metallischer Verpackungen mittels Tiefziehen, wobei:
- ein warmgewalztes Band aus Stahl mit ultraniedrigem Kohlenstoffgehalt bearbeitet wird, das die nachstehende chemische Zusammensetzung, bezogen auf das Gewicht, aufweist:
- Kohlenstoff ≤ 0,006 %
- Silizium ≤ 0,02 %
- 0,15 % ≤ Mangan ≤ 0,25 %
- Schwefel ≤ 0,015 %
- Phosphor ≤ 0,017 %
- Stickstoff ≤ 0,006 %
- Aluminium zwischen 0,02 % und 0,04 %,
wobei der Rest Eisen und aus der Bearbeitung resultierende Verunreinigungen ist,
- ein erster Kaltwalzvorgang mit dem warmgewalzten Band durchgeführt wird, damit ein vorgewalzter Block erhalten wird,
- der vorgewalzte Block einem kontinuierlichen Rekristallisationsglühen unterworfen wird,
- ein zweiter Kaltwalzvorgang mit dem vorgewalzten Block mit zumindest zwei Durchgängen durchgeführt wird, damit das Blechband für die Verpackung in seiner endgültigen Dicke erhalten wird,
- wobei der zweite Kaltwalzvorgang mit einem Streckgrad von 25 % bis 35 % beim ersten Walzdurchgang und mit einem Streckgrad von unter 15 % und vorzugsweise von 5 bis 10 % in der zweiten Walzphase durchgeführt wird,
- und wobei das Stahlblechband zwischen den beiden Durchgängen des zweiten Kaltwalzvorgangs einer Alterung unterworfen wird,
**dadurch gekennzeichnet, dass** die Alterungsbehandlung bei Umgebungstemperatur von etwa 20°C für eine Dauer von 3 bis 10 Tagen erfolgt, bei einer mäßigen Temperatur zwischen 50°C und 100°C für eine Dauer von 1 bis 5 Stunden erfolgt oder bei einer höheren Temperatur zwischen 150°C und 300°C für eine Dauer von 10 Minuten bis 1 Stunde erfolgt.

2. Verfahren nach Anspruch 1, **dadurch gekennzeichnet, dass** die Alterung bei einer mäßigen Temperatur in der Größenordnung von 75°C für eine Dauer von etwa drei Stunden durchgeführt wird.

3. Verfahren nach Anspruch 1, **dadurch gekennzeichnet, dass** die Alterung bei einer Temperatur in der Größenordnung von 200°C für eine Dauer von etwa 20 Minuten durchgeführt wird.

4. Verfahren zur Herstellung eines Stahlblechbandes zur Herstellung metallischer Verpackungen mittels Tiefziehen, wobei:
- ein warmgewalztes Band aus einem nitriergehärteten Stahl mit niedrigem Aluminiumgehalt bearbeitet wird, das die nachstehende Zusammensetzung, bezogen auf das Gewicht, aufweist:
- Kohlenstoff von 0,05 bis 0,08 %
- Mangan von 0,200 bis 0,450 %
- Aluminium < 0,020%
- Stickstoff von 0,008 bis 0,016 %
- Schwefel < 0,020%
- Silizium < 0,020%
wobei der Rest aus Eisen und verunreinigenden Elementen besteht,
- ein erster Kaltwalzvorgang mit dem warmgewalzten Band durchgeführt wird, damit ein vorgewalzter Block erhalten wird,
- der vorgewalzte Block einem kontinuierlichen Rekristallisationsglühen unterworfen wird,
- ein zweiter Kaltwalzvorgang mit dem vorgewalzten Block mit zumindest zwei Durchgängen durchgeführt wird, damit das Blechband für die Verpackung in seiner endgültigen Dicke erhalten wird,
- und wobei das Stahlblechband zwischen den beiden Durchgängen des zweiten Kaltwalzvorgangs einer Alterung unterworfen wird,
**dadurch gekennzeichnet, dass** der zweite Kaltwalzvorgang mit einem Streckgrad von 15 bis 25 % beim ersten Durchgang des zweiten Walzvorgangs und mit einem Streckgrad von unter 10% beim zweiten Durchgang des zweiten Kaltwalzvorgangs durchgeführt wird und die Alterungsbehandlung bei Umgebungstemperatur von etwa 20°C für eine Dauer von 3 bis 10 Tagen erfolgt, bei einer mäßigen Temperatur zwischen 50°C und 100°C für eine Dauer von 5 bis 15 Stunden erfolgt, bei einer höheren Temperatur zwischen 150°C und 300°C für eine Dauer von 10 Minuten bis 1 Stunde erfolgt.

5. Blechband aus nitriergehärtetem Stahl mit niedrigem Aluminiumgehalt zur Herstellung metallischer Verpackungen mittels Tiefziehen, das sowohl starke mechanische Eigenschaften als auch gute Formbarkeit durch eine doppelte Walzung mit einem zweiten Kaltwalzvorgang in zwei Durchgängen besitzt,
**dadurch gekennzeichnet, dass** der nitriergehärtete Stahl mit niedrigem Aluminiumgehalt die nachstehende Zusammensetzung, bezogen auf das Gewicht, aufweist:
- Kohlenstoff von 0,05 bis 0,08 %
- Mangan von 0,200 bis 0,450 %
- Aluminium < 0,020 %
- Stickstoff von 0,008 bis 0,016 %
- Schwefel < 0,020 %
- Silizium < 0,020 %
wobei der Rest aus Eisen und verunreinigenden Elementen besteht, und dadurch, dass es ein erstes Netz von Versetzungen besitzt, die verankert sind durch Elemente in Lösung, bestehend aus mindestens einem der Elemente Kohlenstoff und Stickstoff, und ein zweites Netz von Versetzungen besitzt, das dem ersten Netz von Versetzungen überlagert ist.

## Claims

1. Method of making a steel strip for pressing out metal packaging, whereby:
- a hot rolled strip is made from an ultra low carbon steel with the following weighted chemical composition:
- carbon ≤ 0.006%
- Silicon ≤ 0.02%
- 0.15% ≤ manganese ≤ 0.25%
- sulphur ≤ 0.015%
- phosphorus ≤ 0.017%
- nitrogen ≤ 0.006%
- aluminium between 0.02% and 0.04%,
the remainder being iron and impurities resulting from the process,
- a first cold rolling of the hot rolled strip is done to produce a blank
- the blank is subjected to continuous recrystallisation annealing
- a second cold rolling of the blank is performed in at least two passes to produce the sheetmetal strip for packaging at its final thickness
- the second cold rolling being done at a rate of elongation between 25% and 35% during the first rolling pass and at a rate of elongation below 15% and preferably between 5 and 10% during the second rolling phase, and
- between the two passes of the second cold rolling, the steel sheet strip is subjected to ageing, **characterised in that** the ageing treatment is done either at an ambient temperature around 20°C for a period of 3 to 10 days, or at a moderate temperature between 50° and 100°C for a period from 1 to 5 hours, or at a higher temperature between 150° and 300°C for a period between 10 minutes and 1 hour.

2. Method according to Claim 1, **characterised in that** the ageing is done at a moderate temperature in the region of 75°C for a period in the region of three hours.

3. Method according to Claim 1, **characterised in that** the ageing is done at a temperature in the region of 200°C for a period in the region of 20 minutes.

4. Method of manufacturing a steel strip for making metal packaging by pressing, whereby;
- a hot rolled strip is made from a renitrided low aluminium steel with the following weighted composition:
- carbon between 0.05 and 0.08%
- manganese between 0.200 and 0.450%
- aluminium < 0.020%
- nitrogen between 0.008 and 0.016%
- sulphur < 0.020%
- silicon < 0.020%
the remainder consisting of iron and residual elements,
- a first cold rolling of the hot rolled strip is done to produce a blank
- the blank is subjected to continuous recrystallisation annealing
- a second cold rolling of the blank is done in at least two passes to produce the sheet metal strip for packaging at its final thickness, and
- between the two passes of the second cold rolling the steel strip is subjected to ageing, **characterised in that** the second cold rolling is done at a rate of elongation between 15 and 25% for the first pass of the second rolling and at a rate below 10% for the second pass of the second cold rolling, and **in that** the ageing is done either at an ambient temperature of around 20°C for a period of 3 to 10 days, or at a moderate temperature between 50 and 100°C for a period of 5 to 15 hours, or at a higher temperature between 150 and 300°C for a period between 10 minutes and 1 hour.

5. Metal strip from renitrided low aluminium steel for making metal packaging by pressing, having both strong mechanical properties and a good aptitude for forming, of the double reduction type, with a second cold rolling in two passes, **characterised in that** the renitrided low aluminium steel has the following weighted composition:
- carbon between 0.05 and 0.08%
- manganese between 0.200 and 0.450%
- aluminium < 0.020%
- nitrogen between 0.008 and 0.016%
- sulphur < 0.020%
- silicon < 0.020%
the remainder consisting of iron and residual elements, and **in that** it has a first network of dislocations anchored by elements in solution consisting of at least one of the elements carbon and nitrogen, and a second network of dislocations superimposed on the first network of dislocations.
